# EUROPÄISCHE PATENTANMELDUNG

(11) **EP 4 603 611 A1**
(43) Veröffentlichungstag der Anmeldung: **20.08.2025**
(21) Anmeldenummer: 24158375.6
(22) Anmeldetag: 19.02.2024
(51) Int. Cl.: C22C 1/02, C22C 1/06, C22C 9/02, C22F 1/00, C22F 1/08

(54) **VERFAHREN ZUR HERSTELLUNG METALLISCHER BAUTEILE AUS EINER KUPFERLEGIERUNG**

(71) Anmelder: Gebr. Kemper GmbH + Co. KG, 57462 Olpe (DE)
(72) Erfinder: Hansen, Andres, Olpe (DE)
(74) Vertreter: Grünecker Patent- und Rechtsanwälte PartG mbB

(57) **Zusammenfassung**

Die vorliegende Erfindung betrifft ein Verfahren zur Herstellung metallischer Bauteile, vorzugsweise zur Medienführung in Trinkwassersystemen, aus einer Kupferlegierung, umfassend das Erschmelzen einer Legierung mit den Bestandteilen, die Konditionierung des Werkstoffes vor und/oder während des Erstarrungsprozesses, bevorzugt durch Kornfeinung, und das Warmumformen des Werkstoffes bei einer Temperatur zwischen 680 und 780 °C. Die vorliegende Erfindung will ein Verfahren zur Herstellung metallischer Bauteile, insbesondere zur Medienführung in einem Trinkwassersystem angeben, welches sich wirtschaftlich durchführen lässt.

## Beschreibung

Die vorliegende Erfindung betrifft ein Verfahren zur Herstellung metallischer Bauteile, vorzugsweise zur Medienführung in Trinkwassersystemen, aus einer Kupferlegierung.

Wasser ist ein unverzichtbarer Rohstoff für das Überleben von Lebewesen. Wenn Trinkwasser aus dem Versorgungssystem für den Verbrauch entnommen wird, muss es so beschaffen sein, dass es nicht zu einer Erkrankung des Menschen führt. Um dies zu erreichen, werden hohe Anforderungen an die Werkstoffe gestellt, die in direkten Kontakt mit dem Trinkwasser kommen. Kupfer gilt in der Industrie und Technik für wasserführende Systeme als ein unverzichtbarer Werkstoff, da es neben einer hohen Korrosionsbeständigkeit auch antibakterielle Eigenschaften aufweist. Darüber hinaus weist Kupfer auch weitere positive Werkstoffeigenschaften auf, die sich in der guten Gießbarkeit, der hohen Festigkeit und Zähigkeit sowie in der Umformbarkeit zeigen. Allerding sind nicht sämtliche Kupferlegierungen zur Herstellung von trinkwasserführenden Bauteilen geeignet.

Die DE 10 2019 106 131 A1 und die DE 10 2019 106 136 A1 beschreiben jeweils bleifreie Kupferlegierungen, eine mit 3,87 Gew.-% Sn, 1,4 Gew.-% Zn, 0,42 Gew.-% S, 0,01 Gew.-% Fe und 0,01 Gew.-% Ni und eine mit 3,2 Gew.-% Sn, 1,6 Gew.-% Zn, 0,19 Gew.-% S, 0,01 Gew.-% Fe und 0,02 Gew.-% Ni, wobei der Rest jeweils Kupfer ist. Mit dieser Kupferlegierung werden Bauteile für medienführende Gas- oder Wasserleitungen hergestellt in einem Verfahren, das das Erschmelzen der genannten Legierung und das Herstellens eines Pressrohlings mit anschließendem Pressen umfasst. Die gewählte Presstemperatur beim Pressen liegt in einem Bereich von 750 °C bis 900 °C. Die Druckschriften offenbaren dabei, Temperaturen von 800°C und 860°C bzw. 880°C im Hinblick auf eine gute Feinkomung bei positiven Umformeigenschaften einzustellen. Eine darunterliegende Umformtemperatur führt nach der Offenbarung dieser Druckschriften zu deutlich höheren Umformkräften, was sich letztlich auf die Wirtschaftlichkeit des Verfahrens auswirkt.

Die Herstellung von Formteilen aus einer Kupferlegierung mit 4,5 Gew.-% Sn, 5,4 bis 13 Gew.-% Zn, 0,08 Gew.-% Pb, 0,01 Gew.-% Fe und 0,4 Gew.-% Ni - Rest Kupfer - ist in der DE 10 2012 013 817 A1 beschrieben. Das Herstellungsverfahren umfasst das Erschmelzen der genannten Legierung, das Stranggießen von Halbzeugen und das nachfolgende Ablängen zu Pressrohlingen, das Erwärmen der Pressrohlingen zu einer Temperatur zwischen 750 °C und 850 °C und das anschließende Pressen zu Formteilen. Weiterhin wird während des Schmelz- und Gießvorgangs eine mechanische Vorkonditionierung mittels elektromagnetischem Rühren durchgeführt. Dadurch weist der Werkstoff eine mittlere Korngröße kleiner 1 mm vor dem Warmpressvorgang auf. Solch eine mechanische Vorkonditionierung ermöglicht die Bildung feiner Körner, ohne dass zusätzliche Elemente wie B oder Zr hinzulegiert werden müssen.

Auch die EP 3 225 707 A1 offenbart ein Bauteil für medienführende Gas- oder Wasserleitungen aus einer bleifreien Kupferlegierung. Diese Druckschrift befasst sich mit der Rolle von Sulfiden, um eine ausreichende Zerspanbarkeit der genannten Legierung zu gewährleisten.

Die EP 3 581 667 A2 offenbart eine Kupferlegierung mit 2 bis 6 Gew.-% Sn, 0 bis 5 Gew.- % Zn, 0,05 bis 0,6 Gew.-% S, weniger als 0,25 Gew.-% Pb, weniger als 0,6 Gew.-% Ni und weniger als 0,25Gew.-% Sb und als Rest Kupfer. Die genannte Kupferlegierung wird zum Herstellen von Formteilen eingesetzt mittels eines Verfahrens, das einen Warmpressvorgang zwischen 700 °C bis 900 °C und eine nachfolgende spanabhebende Bearbeitung umfasst. Hierzu wird vor dem Warmpressvorgang eine mittlere Korngröße von 2 mm durch den Zusatz von zwischen 0,005 bis 0,03 Gew.-% Zr und/oder B eingestellt.

Die vorliegende Erfindung will ein Verfahren zur Herstellung metallischer Bauteile, insbesondere zur Medienführung in einem Trinkwassersystem angeben, welches sich wirtschaftlich durchführen lässt.

Zur Lösung dieses Problems wird mit der vorliegenden Erfindung ein Verfahren mit den Merkmalen von Anspruch 1 vorgeschlagen.

Mit der vorliegenden Erfindung wird die Verarbeitung einer spezifischen Kupferlegierung vorgestellt, die hinsichtlich derjenigen Komponenten, die aus dem Bauteil in das Wasser migrieren können, die Einhaltung definierter Obergrenzen erfordert. Dies gilt namentlich auch für die Kontrolle von Verunreinigungen. Hier schlägt die vorliegende Erfindung vor, für bestimmte Verunreinigungen, nämlich Verunreinigungen mit AI, Cd, Cr und Si Obergrenzen einzuhalten, die fest vorgegeben sind. Dies bedeutet, dass die entsprechenden Elemente allerhöchstens bis zu dem genannten oberen Grenzwert in der Legierung enthalten sein dürfen, aber nicht müssen. Weder die Verunreinigungen noch die sonstigen in dem Patentanspruch lediglich mit Obergrenzen genannten Elemente sind notwendige Bestandteile der Legierung. Sie können aber gemäß bevorzugten Weiterbildungen der vorliegenden Erfindung als notwendige Elemente mit einem Mindestanteil gefordert sein, um gewisse Eigenschaften innerhalb der Legierung bzw. des daraus hergestellten metallischen Bauteils zu begünstigen.

Die im Rahmen der vorliegenden Erfindung zum Einsatz kommende Legierung wird bei dem erfindungsgemäßen Verfahren mit den Legierungskomponenten gemäß Anspruch 1 erschmolzen. Danach wird der durch die Legierung gebildete Werkstoff vor und/oder während des Erstarrungsprozesses konditioniert. Die Konditionierung erfolgt mit dem bevorzugten Ziel einer Kornfeinung. Die Konditionierung kann durch chemisch-metallurgische Beeinflussung insbesondere bei der Erstarrung durch das Einbringen von Fremdkeimen erfolgen.

Zur Herstellung des Halbzeuges wird die Legierung bevorzugt gegossen bzw. stranggegossen. Vorzugsweise wird beim Gießen die Schmelze überhitzt und bei einer Temperatur abgegossen, die mindestens 15 °C über der Schmelztemperatur der Legierung liegt. Die sogenannte Gießtemperatur liegt bevorzugt zwischen 20 °C und 70 °C und besonders bevorzugt zwischen 30 °C und 50 °C über der Schmelztemperatur der Legierung. Bei der erfindungsgemäßen Legierung kann es sich um Gießtemperaturen zwischen 1500 °C und 1100 °C bzw. 1070 °C und 1090°C handeln. Diese Gießtemperaturen beeinflussen die resultierende Mikrostruktur des Materials und können zur Bildung von feineren Körnern führen.

Danach wird bei dem erfindungsgemäßen Verfahren Halbzeug bei einer Temperatur zwischen 680 °C und 780 °C, bevorzugt zwischen 700 °C und 770 °C, besonders bevorzugt zwischen 710 °C und 740 °C, zur Herstellung des Bauteils warmumgeformt. Ferner erfolgt das Warmumformen bei einer Temperatur von zumindest 700 °C, bevorzugt von zumindest 710 °C, besonders bevorzugt bei einer Temperatur zwischen 720 und 730 °C.

Bei Umformtemperaturen außerhalb dieses Bereichs kann das Halbzeug zum Reißen neigen, zum Beispiel bei niedrigeren Temperaturen, oder Oberflächenoxidationen aufweisen, zum Beispiel bei höheren Temperaturen.

Es hat sich überraschenderweise gezeigt, dass Bauteile der vorerwähnten Art auch bei einer wesentlich geringeren Warmumformtemperatur hergestellt werden können, ohne dass hierbei erheblich höhere Umformkräfte wirken müssen. Dabei hat sich auch gezeigt, dass die Temperatur zum Warmumformen mit geringerer Größe der Körner abgesenkt werden kann. Im Hinblick auf eine verlässliche Verfahrensführung wird allerdings bevorzugt in dem Halbzeug und vor dem Warmumformen eine mittlere Korngröße von zwischen 0,5 mm und 3 mm erzeugt. Bevorzugt liegt die Korngröße zwischen 1,0 mm und 2,5 mm. Besonders bevorzugt zwischen 1,5 mm und 2 mm. Weiter besonders bevorzugt liegt die Korngröße zwischen 1,6 mm und 1,8 mm.

Dabei sollte das Verfahren mit Blick auf wirtschaftliche Anforderungen und weitere Eigenschaften der herzustellenden Bauteile mit einer Warmumformtemperatur von zwischen 720 °C und 730 °C durchgeführt werden, die aufgrund von praktischen Versuchen der Erfinder zu einer Korngröße in einem Bereich von zwischen 1,5 mm und 2 mm führt, die sich vor dem Warmumformen und nach dem Erstarren der Legierung zu dem Halbzeug eingestellt hat.

Darüber hinaus hat sich gezeigt, dass die Verformungsgeschwindigkeit der Warmumformung die mechanischen Eigenschaften des herzustellenden Bauteils beeinflussen kann. Ist die Verformungsgeschwindigkeit beispielsweise zu hoch, kann der Werkstoff reißen. Wird die Verformungsgeschwindigkeit jedoch zu drastisch reduziert, kann selbst bei positiven Umformungsergebnissen diese Verformungsgeschwindigkeit nicht sinnvoll einsetzbar sein, aufgrund der resultierenden Verfahrensdauer und den daraus resultieren wirtschaftlichen Nachteilen. Somit sollte die Warmumformung mit einer Verformungsgeschwindigkeit zwischen 1 1/s und 1/10 1/s durchgeführt werden.

Nickel ist mit zwischen 0,05 bis 0,4 Gew.-% bevorzugt in einem Bereich von zwischen 0,1 und 0,3 Gew.-%, besonders bevorzugt in einem Bereich von 0,15 bis 0,25 Gew.-% einzustellen. Durch Nickel wird die Festigkeit nach dem Warmumformen erhöht. Ein allzu hoher Anteil an Nickel behindert indes die Umformbarkeit der Legierung zur Herstellung des Halbzeuges.

In der erfindungsgemäßen Legierung ist Zinn mit einem Anteil von 3,5 bis 4,8 Gew.-% enthalten. Zinn wirkt in der Legierung als Mischkristallverfestiger und erhöht damit die Zugfestigkeit sowie die Dehngrenze und die Härte. Zinn vermindert aber die Bruchdehnung. Zinn hat auch einen positiven Einfluss auf die Korrosionsbeständigkeit. Ein allzu hoher Anteil an Zinn zeigt aber beim Warmumformen stärkere Segregierungen, wodurch das spätere Warmumformen erschwert wird. Es besteht zwar die Möglichkeit der Wärmebehandlung zur Auflösung dieser Segregierungen. Die Wärmebehandlung ist aber zeit- und energieintensiv und führt zu einer Vergröberung des Gefüges, die mit der vorliegenden Erfindung vermieden werden soll.

Ein gewisser Anteil an Schwefel in Verbindung mit Zink begünstigt das Erstarrungsverhalten der Legierung und die spanbrechenden Eigenschaften bei einer späteren spanenden Bearbeitung des Halbzeuges. Allerdings ist der Anteil an Zink im Hinblick auf die Neigung von Zink zu kontrollieren, stellenweise inhomogen und aufkonzentriert sich im Gefüge anzusammeln, wodurch das spätere Warmumformen erschwert wird. Dementsprechend sind 1,0 bis 2,5 Gew.- % Zn und 0,02 bis 0,5 Gew.-% S der Legierung zulegiert.

Blei wirkt als Spanbrecher, ist allerdings im Hinblick auf seine gesundheitsschädliche Wirkung nur in geringen Grenzen zu tolerieren, nicht zuletzt, da die Migration von Blei aus den metallischen Bauteilen in das Trinkwasser bei einer langanhaltenden Nutzung zu befürchten ist. Entsprechendes gilt für den Anteil an Sb. Für beide Legierungen liegt eine Obergrenze von 0,1 Gew.-% vor.

Zr, Fe bzw. B begünstigen die Kornfeinung. Dabei sollten Fe und B in Kombination zugegeben werden. Der Fe-Gehalt liegt zwischen 0,005 bis 0,3 Gew.-% und der B-Gehalt liegt zwischen 0,005 bis 0,02 Gew.-%. Die alleinige Zugabe von zwischen 0,005 bis 0,02 Gew.-% Zr ist im Vergleich dazu zu bevorzugen und wirksamer im Hinblick auf die Kornfeinung. Wenn die Menge an Zirkonium in der Legierung nicht ausreichend abgestimmt ist oder zu hoch wird, können sich entlang der Korngrenzen Zirkonium-reiche Sulfide bilden. Diese Ausscheidungen können die Menge an gelöstem Zirkonium im Mischkristall verringern und somit den daraus resultierenden Kornfeinungseffekt hemmen. Auch die mechanischen Eigenschaften, z.B. die Festigkeit und Zähigkeit, des Werkstoffes können durch solche Ausscheidungen beeinträchtigt werden.

Die zuvor beschriebene Kupferlegierung eignet sich insbesondere zur Herstellung von medienführenden metallischen Bauteilen, die in Trinkwasserleitungen zum Einsatz kommen. Als solche Bauteile sind insbesondere Fittinge, Endkappen bzw. Verbindungsstücke zu Rohrleitungen zu nennen. Die Formgebung der entsprechenden Bauteile erfolgt üblicherweise allein durch das Warmumformen, vorzugsweise Strangpressen. Das Warmumformen kann aber auch mittels Press- oder Stanzverfahren erfolgen. Hierzu können Exzenterpressen oder Hydraulikpressen eingesetzt werden.

Nach dem Warmumformen können die Bauteile auf Länge abgedreht bzw. insbesondere zur Herstellung von Gewinden oder Anschluss- bzw. Dichtungsflächen spanhebend bearbeitet werden.

## Patentansprüche

1. Verfahren zur Herstellung metallischer Bauteile, vorzugsweise zur Medienführung in Trinkwassersystemen, aus einer Kupferlegierung, umfassend
(a) Erschmelzen einer Legierung mit den Bestandteilen
3,5 - 4,8 Gew.-% Sn
1,0 - 2,5 Gew.-% Zn
0,02 - 0,5 Gew.-% S
≤ 0,10 Gew.-% Pb
< 0,1 Gew.-% Sb
0,05 - 0,4 Gew.-% Ni
0,01 - 0,06 Gew.-% P
sowie unvermeidbare Verunreinigungen, umfassend
< 0,01 Gew.-% Al
< 0,01 Gew.-% Cd
< 0,02 Gew.-% Cr
< 0,01 Gew.-% Si
und als Rest Cu,
(b) Konditionierung der Legierung vor und/oder während der Erstarrung eines aus der Legierung gebildeten Halbzeugs, bevorzugt durch Kornfeinung, und
(c) Warmumformen des Halbzeugs bei einer Temperatur zwischen 680 und 780 °C zu Herstellung des Bauteils.

2. Verfahren zur Herstellung metallischer Bauteile aus einer Kupferlegierung nach Anspruch 1, **gekennzeichnet durch** einen Zr-Gehalt zwischen 0,005 - 0,02 Gew.-%.

3. Verfahren zur Herstellung metallischer Bauteile aus einer Kupferlegierung nach Anspruch 1, **gekennzeichnet durch** einen Fe-Gehalt zwischen 0,005 - 0,3 Gew.-% und einen B-Gehalt zwischen 0,005 - 0,02 Gew.-%.

4. Verfahren zur Herstellung metallischer Bauteile aus einer Kupferlegierung nach einem der vorherigen Ansprüche, **dadurch gekennzeichnet, dass** der Zn-Gehalt zwischen 1,0 - 2,4 Gew.-% beträgt.

5. Verfahren zur Herstellung metallischer Bauteile aus einer Kupferlegierung nach einem der vorherigen Ansprüche, **dadurch gekennzeichnet, dass** der Ni-Gehalt zwischen 0,1 - 0,3 Gew.-%, bevorzugt zwischen 0,15 - 0,25 Gew.-% beträgt.

6. Verfahren zur Herstellung metallischer Bauteile aus einer Kupferlegierung nach einem der vorherigen Ansprüche, **dadurch gekennzeichnet, dass** das Warmumformen bei einer Temperatur von zumindest 700 °C, bevorzugt von zumindest 710 °C, besonders bevorzugt bei einer Temperatur zwischen 720 und 730 °C erfolgt.

7. Verfahren zur Herstellung metallischer Bauteile aus einer Kupferlegierung nach einem der vorherigen Ansprüche, **dadurch gekennzeichnet, dass** die mittlere Korngröße des Halbzeugs vor dem Warmumformen bei zwischen 0,5 - 3 mm, bevorzugt bei zwischen 1,0 - 2,5 mm, mehr bevorzugt bei zwischen 1,5 - 2,0 mm und besonders bevorzugt bei zwischen 1,6 - 1,8 mm liegt.

8. Verfahren zur Herstellung metallischer Bauteile aus einer Kupferlegierung nach einem der vorherigen Ansprüche, **dadurch gekennzeichnet, dass** das Warmumformen Strangpressen ist.

9. Verfahren zur Herstellung metallischer Bauteile aus einer Kupferlegierung nach einem der vorherigen Ansprüche, **gekennzeichnet durch** eine spannabhebende Bearbeitung nach dem Warmumformen.

10. Verfahren zur Herstellung metallischer Bauteile aus einer Kupferlegierung nach einem der vorherigen Ansprüche, **dadurch gekennzeichnet, dass** das Warmumformen mit einer Verformungsgeschwindigkeit zwischen 1 1/s und 1/10 1/s durchgeführt werden.

## Geänderte Patentansprüche

### Geänderte Patentansprüche gemäss Regel 137(2) EPÜ.

1. Verfahren zur Herstellung metallischer Bauteile, vorzugsweise zur Medienführung in Trinkwassersystemen, aus einer Kupferlegierung, umfassend
(a) Erschmelzen einer Legierung mit den Bestandteilen
3,5 - 4,8 Gew.-% Sn
1,0 - 2,5 Gew.-% Zn
0,02 - 0,5 Gew.-% S
≤ 0,10 Gew.-% Pb
< 0,1 Gew.-% Sb
0,05 - 0,4 Gew.-% Ni
0,01 - 0,06 Gew.-% P
optional
0,005 - 0,02 Gew.-% Zr
0,005 - 0,3 Gew.-% Fe
0,005 - 0,02 Gew.-% B
sowie unvermeidbare Verunreinigungen, umfassend
< 0,01 Gew.-% Al
< 0,01 Gew.-% Cd
< 0,02 Gew.-% Cr
< 0,01 Gew.-% Si
und als Rest Cu,
(b) Konditionierung der Legierung vor und/oder während der Erstarrung eines aus der Legierung gebildeten Halbzeugs, bevorzugt durch Kornfeinung, und
(c) Warmumformen des Halbzeugs bei einer Temperatur zwischen 680 und 780 °C zu Herstellung des Bauteils.

2. Verfahren zur Herstellung metallischer Bauteile aus einer Kupferlegierung nach einem der vorherigen Ansprüche, **dadurch gekennzeichnet, dass** der Zn-Gehalt zwischen 1,0 - 2,4 Gew.-% beträgt.

3. Verfahren zur Herstellung metallischer Bauteile aus einer Kupferlegierung nach einem der vorherigen Ansprüche, **dadurch gekennzeichnet, dass** der Ni-Gehalt zwischen 0,1 - 0,3 Gew.-%, bevorzugt zwischen 0,15 - 0,25 Gew.-% beträgt.

4. Verfahren zur Herstellung metallischer Bauteile aus einer Kupferlegierung nach einem der vorherigen Ansprüche, **dadurch gekennzeichnet, dass** das Warmumformen bei einer Temperatur von zumindest 700 °C, bevorzugt von zumindest 710 °C, besonders bevorzugt bei einer Temperatur zwischen 720 und 730 °C erfolgt.

5. Verfahren zur Herstellung metallischer Bauteile aus einer Kupferlegierung nach einem der vorherigen Ansprüche, **dadurch gekennzeichnet, dass** die mittlere Korngröße des Halbzeugs vor dem Warmumformen bei zwischen 0,5 - 3 mm, bevorzugt bei zwischen 1,0 - 2,5 mm, mehr bevorzugt bei zwischen 1,5 - 2,0 mm und besonders bevorzugt bei zwischen 1,6 - 1,8 mm liegt.

6. Verfahren zur Herstellung metallischer Bauteile aus einer Kupferlegierung nach einem der vorherigen Ansprüche, **dadurch gekennzeichnet, dass** das Warmumformen Strangpressen ist.

7. Verfahren zur Herstellung metallischer Bauteile aus einer Kupferlegierung nach einem der vorherigen Ansprüche, **gekennzeichnet durch** eine spannabhebende Bearbeitung nach dem Warmumformen.

8. Verfahren zur Herstellung metallischer Bauteile aus einer Kupferlegierung nach einem der vorherigen Ansprüche, **dadurch gekennzeichnet, dass** das Warmumformen mit einer Verformungsgeschwindigkeit zwischen 1 1/s und 1/10 1/s durchgeführt werden.
